# FASCICULE DE BREVET EUROPEEN

(11) **EP 3 165 622 B1**
(45) Date de publication et mention de la délivrance du brevet: **13.03.2019**
(21) Numéro de dépôt: 16189866.3
(22) Date de dépôt: 21.09.2016
(51) Int. Cl.: C22C 30/02, C22C 5/02, C22C 9/00, C22F 1/14

(54) **PROCÉDÉ DE FABRICATION D'UN FIL EN ALLIAGE D'OR**
HERSTELLUNGSVERFAHREN EINES DRAHTES AUS EINER GOLDLEGIERUNG
METHOD FOR MANUFACTURING A GOLD ALLOY WIRE

(30) Priorité: 05.11.2015 EP 15193182
(43) Date de publication de la demande: 10.05.2017
(73) Titulaire: Nivarox-FAR S.A., 2400 Le Locle (CH)
(72) Inventeur: Vincent, Denis, 2000 Neuchâtel (CH); Charbon, Christian, 2054 Chézard-St-Martin (CH)
(74) Mandataire: Giraud, Eric

(56) Documents cités:
- EP-A1- 2 045 343
- AT-B- 214 156
- GB-A- 1 228 716
- US-A- 1 577 995
- GREG NORMANDEAU ET AL: "White golds: A question of compromises", GOLD BULLETIN, vol. 27, no. 3, 1 septembre 1994 (1994-09-01), pages 70-86, XP055270088, London, UK ISSN: 0017-1557, DOI: 10.1007/BF03214730
- NIELSEN JOHN P ET AL: "Castability characterization of gold jewelry alloys", PRECIOUS MET. / PRECIOUS MET., PROC. INT. PRECIOUS MET. INST. CONF., 8TH, 1985 ), MEETING DATE 1984, 117-29. EDITOR(S): MOHIDE, THOMAS PATRIC. PUBLISHER: INT. PRECIOUS MET. INST., ALLENTOWN, PA. CODEN: 55CIAW, 1 janvier 1984 (1984-01-01), pages 117-129, XP009189895,
- B. NEUMEYER ET AL: "A facile chemical screening method for the detection of stress corrosion cracking in 9 carat gold alloys", GOLD BULLETIN, vol. 42, no. 3, 1 septembre 2009 (2009-09-01), pages 209-214, XP055270079, London, UK ISSN: 0017-1557, DOI: 10.1007/BF03214936
- OLGA V. SHULGA ET AL: "Preparation and Characterization of Porous Gold and Its Application as a Platform for Immobilization of Acetylcholine Esterase", CHEMISTRY OF MATERIALS, vol. 19, no. 16, 17 juillet 2007 (2007-07-17), pages 3902-3911, XP055270086, US ISSN: 0897-4756, DOI: 10.1021/cm070238n

## Description

### Domaine de l'invention

La présente invention se rapporte à un procédé de fabrication d'un fil en alliage d'or de 8 à 11 carats coulé à un diamètre initial inférieur ou égal à 20 mm pour obtenir un fil d'un diamètre final qui est compris entre le diamètre initial coulé et 0.1 mm.

L'invention concerne le domaine de la métallurgie des alliages pour l'horlogerie et la bijouterie.

### Arrière-plan de l'invention

Il existe sur le marché principalement deux sortes d'alliages d'or gris : les alliages dans lesquels le métal de blanchiment de l'or est le nickel, et ceux où ce métal est le palladium.

Bien que toujours moins utilisés, en bijouterie, pour cause de propriétés allergènes, les alliages au nickel peuvent être encore utilisés en horlogerie pour des pièces qui ne sont jamais au contact de la peau. De plus, le faible coût matière du nickel par rapport au palladium en fait des alliages intéressants pour ces applications horlogères.

Chacun de ces alliages d'or présente toutefois des inconvénients.

En effet, bien que ces alliages d'or au nickel, présentent une chromaticité très faible, ce qui les rend très attractifs pour leur relative blancheur, ils ne peuvent avoir qu'un seul mode de mise en forme, la coulée par cire perdue, car à l'état recuit ils ont une dureté élevée, typiquement supérieure à 260 Hv pour un alliage d'or 18K avec 21% en masse de nickel. Or cette dureté les rend peu déformables à froid et donc peu aptes aux conditions de travail des bijoutiers et des fabricants de pièces d'habillage horloger, telles que des boites de montres des aiguilles, appliques de cadran, etc., principaux utilisateurs de ces alliages. On a notamment remarqué lors d'essais avec ces alliages d'or au nickel qu'ils étaient sensibles à la fissuration lors d'opérations d'étirage à froid ainsi qu'au cours de traitement thermique/trempe, lors de recuit de recristallisation après déformation, notamment dès que la teneur en nickel dépassait 5% en masse.

On notera également que les alliages à relativement faible teneur en or, typiquement les alliages 9 carats, sont sensibles à la fissuration et à la corrosion sous contrainte comme cela est décrit par exemple par B. Neumeyer dans la publication intitulée « A facile chemical screening method for the détection of stress corrosion cracking in 9 carat gold alloys", Gold Bulletin, volume 42 N°3 2009. Ce document divulgue en particulier, page 75, table 1, un alliage d'or 10 carats, comportant 10.3 à 20% de Ni, 25.2 à 41.6% de Cu, et 4.3 à 13.1% de Zn, qui est utilisable comme un fil ou comme une tôle, et dont un procédé d'élaboration comporte plusieurs étapes de laminage, et un recuit sous une atmosphère de N₂ et H₂ à 800°C de façon analogue à la publication Greg Normandeau et al. « White golds : A question of compromises », Gold Bulletin, Vol. 7, N°3 (1994-09-01), pages 70-86, XP055270088, London, UK ISSN : 0017-1557, DOI : 10.1007/BF03214730, qui décrit un alliage d'or 10 carats, comportant 10.3 à 20% de Ni, 25.2-41.6% Cu, et 4.3-13.1% Zn, et l'utilisation de cet alliage comme fil ou tôle, et un procédé de fabrication de produit comportant une coulée, plusieurs laminages, et un recuit sous N₂ et H₂ à 800°C.

Les alliages d'or au palladium sont chers compte tenu du prix du palladium, et du fait qu'il doit être ajouté dans l'alliage en quantité substantielle pour obtenir un effet blanchissant. Par ailleurs la dureté des alliages d'or au palladium typiquement de 120 HV permet certes une déformation à froid satisfaisante mais n'est toutefois pas suffisante pour satisfaire aux exigences requises pour la réalisation de pièces d'habillage horloger.

L'élaboration par laminage de fils en alliage d'or au nickel est difficile : la multiplication des passes de laminage produit des défauts métallurgiques indésirables, ainsi la malléabilité de l'alliage diminue au fur et à mesure de l'avancée du laminage. Malheureusement les recuits de recristallisation, effectués pour la restauration des propriétés homogénéisent l'alliage, avec un durcissement, par mise en solution du nickel, défavorable aux déformations ultérieures.

### Résumé de l'invention

D'autres éléments tels que le cobalt, le fer et l'argent peuvent être ajoutés pour tenter de pallier les inconvénients du nickel et du palladium, tout en participant à l'effet blanchissant des alliages d'or. Toutefois on s'est aperçu que leur quantité dans l'alliage pour atteindre les propriétés de couleur et de ductilité exigées dans le domaine de l'horlogerie et la bijouterie, amenait d'autres inconvénients.

Typiquement, le cobalt, qui a des propriétés voisines de celles du nickel, peut être substitué au moins partiellement au nickel, mais cette substitution augmente très fortement la plupart des caractéristiques mécaniques au détriment de la ductilité de l'alliage.

L'ajout de fer après quelques pourcents provoque un effet ferromagnétique. Cet effet se manifeste pour les alliages d'or au palladium comme ceux au nickel. Cet effet peut se révéler néfaste pour certaines applications, notamment pour une utilisation dans le domaine horloger dans lequel l'influence d'un champ magnétique externe peut perturber les performances chronométriques d'un mouvement horloger.

L'argent à faible teneur ne participe pas à un effet blanchissant, mais comme il est relativement neutre dans les propriétés métallurgiques des alliages d'or, il peut servir à faire la balance pour boucler la composition au titre, avec pour inconvénient d'amener au-delà de quelques pourcents le ternissement de l'alliage, et aussi de favoriser une démixtion avec les éléments ferreux : nickel, cobalt et fer, provoquant ainsi l'effet ferromagnétique.

Le marché a déjà tenté de remédier aux problèmes susmentionnés en proposant un alliage d'or blanc ou gris au nickel comprenant, exprimé en masse, entre 37,5 et 37,7% d'or, de l'ordre 9% de nickel, de l'ordre de 2% de palladium, de l'ordre de 9% d'argent, de l'ordre de 32 % de Cu et de l'ordre de 10% de zinc, le reste étant formé de différent éléments destinés à améliorer les propriétés de l'alliage. Cet alliage d'or gris présente une bonne résistance à la fissuration sous diverses conditions de sollicitations mécaniques, notamment en fatigue et en déformation à froid, mais sa relative faible teneur en nickel fait qu'il présente en revanche une couleur avec des reflets jaunes qui ne lui permet pas de répondre aux critères de blancheur requis pour une utilisation dans la bijouterie ou l'horlogerie.

Un autre alliage d'or blanc ou gris au nickel mais exempt de palladium et d'argent a également été testé par la demanderesse. Cet alliage d'or blanc ou gris au nickel comprend, exprimé en masse, entre 37,5 et 37,7% d'or, de l'ordre 19% de nickel, de l'ordre de 31 % de Cu, de l'ordre de 12% de zinc et de l'ordre de 0,5% de manganèse, le reste étant formé de différents éléments destinés à améliorer les propriétés de l'alliage. Cet alliage d'or gris présente un éclat et une couleur répondant aux critères requis pour une utilisation dans la bijouterie ou l'horlogerie, mais il présente toutefois une mauvaise résistance à la fissuration sous diverses conditions de sollicitations, notamment lors de traitements thermiques de recristallisation.

La présente invention a donc pour but de déterminer les conditions d'obtention de fil en alliage d'or permettant d'améliorer substantiellement les alliages d'or blanc ou gris en fournissant un alliage d'or gris sans cobalt, sans fer, sans argent et sans palladium et à haute teneur en nickel permettant d'éliminer le palladium sans réduire ses propriétés de déformabilité ni ses propriétés métallurgiques, et en mettant au point un procédé de transformation permettant l'obtention de fil de petit diamètre de bonne qualité métallurgique, homogène et sans micro-fissures.

A cet effet, l'invention concerne un procédé de fabrication d'un fil en alliage d'or de 8 à 11 carats coulé à un diamètre initial inférieur ou égal à 20 mm pour obtenir un fil d'un diamètre final, compris entre le diamètre initial coulé et 0.1 mm, selon la revendication 1.

La mise au point de l'invention permet la sélection d'un alliage d'or gris sans cobalt, sans fer, sans argent et sans palladium et à haute teneur en nickel, dont la déformabilité permet sa transformation par la technique d'étirage à froid sans risque de fissuration, et qui est économique à réaliser et aisé à mettre en oeuvre.

Un avantage de la présente invention est l'obtention d'un fil en alliage d'or présentant un compromis intéressant entre une couleur et un éclat d'une blancheur suffisante pour répondre aux exigences esthétiques du domaine de l'habillage horloger et la résistance à la fissuration lors de sa mise en forme par déformation à froid.

Un autre avantage est la facilité de polissage, et l'obtention d'une grande blancheur après polissage.

### Description sommaire des dessins

D'autres caractéristiques et avantages de l'invention apparaîtront à la lecture de la description détaillée qui va suivre, en référence aux dessins annexés, où la figure unique représente, sous forme de logigramme, les étapes du procédé selon l'invention.

### Description détaillée des modes de réalisation préférés

A cet effet, la présente invention concerne un procédé, selon la revendication 1, de fabrication d'un fil en alliage d'or de 8 à 11 carats coulé à un diamètre initial inférieur ou égal à 20 mm pour obtenir un fil d'un diamètre final, compris entre le diamètre initial coulé et 0.1 mm.

Ce procédé utilise la technologie dite de laminage au fil, qui est en fait un étirage, où on contraint le matériau à passer successivement par des passages de sections de plus en plus réduites, sous forme d'encoches ou plus classiquement sous forme de filières.

La demande EP15193182.1-1362 du même déposant dénomme ce laminage au fil sous son ancien nom de laminage à la coche, toujours employé, notamment dans les ateliers de fabrication de ressorts d'horlogerie.

Ce procédé comporte les étapes suivantes:
- (10) on effectue une composition d'alliage comportant, en pourcentage en masse du total:
   Au entre 33,33% à 45,84%,
   Zn entre 3,64% et 12,44%,
   Cu entre 18,46% et 45,02%,
   Ni entre 9,88% et 33,78 %,
   et de 0,0 à 5,0% d'au moins un des éléments choisi parmi Ir, In, Ti, Si, Ga, Re,
   et le total des teneurs des éléments dudit alliage étant limité à 100% par adaptation de la teneur en Cu,
   parmi laquelle composition, quatre formulations particulières d'alliage seulement,
   exposées plus bas, tombent dans l'étendue de la revendication 1 ;
- (11) on effectue la coulée d'une barre en coulée continue, dont la section est inscrite dans un diamètre de 8,0 à 20,0 mm,
- (12) on lamine au fil la barre obtenue brute de coulée, de préférence sous une section sensiblement rectangulaire, de préférence en tournant le produit intermédiaire obtenu d'un quart de tour avant chaque passe de laminage, et on limite la déformation de la section à une valeur inférieure ou égale à 20% par passe,
- (13) on mesure la déformation cumulée sur le produit intermédiaire par rapport à la section initiale de la barre brute de coulée,
- (14) on cesse le laminage au fil quand la déformation cumulée de la section est comprise entre 60% et 75%, pour effectuer un recuit sur un produit intermédiaire de section intermédiaire entre 600 et 650 °C durant 30 minutes sous protection de gaz réducteur, de préférence N2+H2,
- (15) on reprend le laminage au fil avec les mêmes paramètres, on mesure la déformation cumulée sur le produit intermédiaire par rapport à cette section intermédiaire, et on cesse le laminage quand la déformation cumulée de la section, entre la section du produit intermédiaire et la section intermédiaire, est comprise entre 60% et 75%, pour effectuer un recuit, et on réitère le processus de laminage au fil, de mesure, et de recuit jusqu'à l'atteinte de la section de produit intermédiaire souhaitée,
- (16) on étire le produit intermédiaire pour ramener la section à un profil sensiblement circulaire et obtenir un fil profilé.

Plus particulièrement, lors du laminage au fil, on limite la déformation de la section à une valeur inférieure ou égale à 13% par passe.

De préférence, on limite à trois le nombre de recuits.

Dans une mise en oeuvre particulière, on limite à trois le nombre de passes d'étirage.

Dans une mise en oeuvre particulière, on redresse le fil obtenu par ces passes d'étirage.

Dans une mise en oeuvre particulière, on coupe le fil profilé à longueur après son élaboration complète.

Dans une mise en oeuvre particulière ne faisant pas partie de l'invention, on limite, au sein de la composition d'alliage, en pourcentage en masse du total, les teneurs :
Au entre 33,33% à 45,84%,
Zn entre 4.48% et 12,44%,
Cu entre 22.72% et 45,02%,
Ni entre 12,16% et 33,78 %.

Dans une première formulation d'alliage faisant partie de l'invention, on limite, au sein de la composition d'alliage, en pourcentage en masse du total, les teneurs :
- Au entre 37,50% et 37,70%,
- Zn entre 4,20% et 11,67%
- Cu entre 21,23% et 42,21%
- Ni entre 11,36% et 31,67%.

Dans une deuxième formulation d'alliage faisant partie de l'invention, l'alliage d'or est un alliage à 9 carats et comporte entre 37,5 et 38,5% d'or, entre 4,2 et 11,5% de Zn, entre 21,5 et 41,5% de Cu et entre 11,5 et 31,2 % de nickel, et éventuellement au plus 5% d'au moins un des éléments choisi parmi Ir, In, Ti, Si, Ga, Re.

Dans une troisième formulation d'alliage faisant partie de l'invention, on limite, au sein de la composition d'alliage, en pourcentage en masse du total, les teneurs : économique.

Selon un mode particulier de réalisation ne faisant pas partie de l'invention,, l'alliage d'or est un alliage à 7 carats et comporte exprimé en masse, entre 29 et 30% d'or, entre 4,8 et 13% de Zn, entre 24,2 et 47 % de Cu et entre 13 et 35 % de nickel, et éventuellement au plus 5% d'au moins un des éléments choisi parmi Ir, In, Ti, Si, Ga, Re.

Selon un autre mode de réalisation ne faisant pas partie de l'invention, l'alliage d'or est un alliage à 10 carats et comporte, exprimé en masse, entre 41,5 et 42,5% d'or, entre 3,9 et 10,7% de Zn, entre 19,9 et 38,8% de Cu et entre 10,7 et 29,1 % de nickel, et éventuellement au plus 5% d'au moins un des éléments choisi parmi Ir, In, Ti, Si, Ga, Re.

Selon une autre variante encore ne faisant pas partie de l'invention, l'alliage d'or est un alliage à 13 carats et comporte exprimé en masse, entre Au 54 et 55%, entre 3,1 et 8,4% de Zn, entre 15,7 et 30,4% de Cu et entre 8,4 et 22,8 % de nickel, et éventuellement au plus 5% d'au moins un des éléments choisi parmi Ir, In, Ti, Si, Ga, Re.

Selon une variante des modes de réalisation ci-dessus, l'alliage d'or comporte au moins un des éléments Ir, Ti, Si, dans une proportion pour chaque élément comprise entre 0,002 et 1 % en masse, et, quand il comprend du Si, la proportion de Si est de préférence comprise 0,3 et 1 % en masse, et, quand il comprend du Ti, la proportion de Ti est de préférence comprise 20 et 500 ppm, et, quand il comprend du Re, la proportion de Re est de préférence de 0,002% en masse, et, quand il comprend de l'indium, la proportion d'indium est de préférence comprise entre 1 et 4% en masse.

Les alliages d'or selon l'invention trouvent une application particulière pour la réalisation de pièce d'horlogerie, de bijouterie ou de joaillerie et en particulier pour la réalisation de cadrans, d'appliques de cadran et d'aiguilles indicatrices pour pièce d'horlogerie. Dans cette application cet alliage permet notamment d'éviter le dépôt galvanique de rhodium qui est couramment utilisé dans le domaine horloger pour conférer aux pièces traitées un éclat et une couleur d'une blancheur satisfaisante.

Pour préparer la composition d'alliage d'or gris selon l'invention on procède de la façon suivante :
Les principaux éléments entrant dans la composition de l'alliage ont une pureté de 999.9 pour mille et sont désoxydés.
- Au entre 41,67% et 42,50%,
- Zn entre 3,86% et 10,89%
- Cu entre 19,59% et 39,39%,
- Ni entre 10,49% et 29,55%.

Dans une quatrième formulation d'alliage faisant partie de l'invention, on limite, au sein de la composition d'alliage, en pourcentage en masse du total, les teneurs :
Au entre 33,33% à 45,84%,
Zn entre 3,64% et 10,11%,
Cu entre 18,46% et 36,58%,
Ni entre 9,88% et 27,44 %,

Plus particulièrement, on incorpore, au sein de la composition d'alliage, au moins un des éléments Ir, Ti, Si, entre 0,002% et 1,000 % en pourcentage en masse du total.

Plus particulièrement, on incorpore, au sein de la composition d'alliage, du Si, entre 0,30% et 1,00 % en pourcentage en masse du total.

Plus particulièrement, on incorpore, au sein de la composition d'alliage, du Ti, entre 20 et 500 ppm.

Plus particulièrement, on incorpore, au sein de la composition d'alliage, du Re, entre 0,000% et 0,002 % en pourcentage en masse du total.

Plus particulièrement, on incorpore, au sein de la composition d'alliage, du In entre 1,00% et 4,00 % en pourcentage en masse du total.

Plus particulièrement, on réalise ledit fil avec un diamètre supérieur ou égal à 0,1 mm.

Plus particulièrement, on réalise ledit fil avec un diamètre inférieur ou égal à 20,0 mm.

Dans une mise en oeuvre préférée, on transforme ce fil par emboutissage pour former un cadran, ou une applique de cadran, ou une aiguille.

Avec un alliage répondant à la définition susmentionnée on obtient un alliage d'or gris répondant à l'ensemble des critères requis pour des alliages destinés à être utilisés dans le domaine horloger et de la bijouterie notamment pour ce qui concerne sa couleur et son éclat ainsi que son aptitude à être déformé à froid sans risque de fissuration. A cela s'ajoute une résistance satisfaisante à la corrosion. On notera également que l'absence de palladium et d'argent permet d'obtenir un alliage

On place les éléments de la composition de l'alliage dans un creuset que l'on chauffe jusqu'à fusion des éléments.

Le chauffage est réalisé dans un four à induction étanche sous pression partielle d'azote.

L'alliage fondu est coulé dans une lingotière.

Après solidification, on fait subir au lingot une trempe à l'eau.

Le lingot trempé est ensuite laminé à froid puis recuit. Le taux d'écrouissage entre chaque recuit est de 66 à 80 %, et de préférence entre 60 et 75%.

Chaque recuit dure 20 à 30 minutes et se fait entre 600 et 650 °C sous une atmosphère réductrice composée de N₂ et H₂.

Le refroidissement après les recuits peut se faire par une trempe à l'eau.

Les exemples qui vont suivre ont été réalisés conformément aux conditions exposées dans le tableau 1 ci-dessous et se rapportent tous à des alliages d'or gris de 7 à 13 carats. Les proportions indiquées sont exprimées en pourcentage en masse. Ce tableau 1 est séparé en deux parties : alliages strictement selon l'invention, et variantes.

**Tableau 1 : alliages selon l'invention**

| **N°** | **Au.** | **Pd.** | **Ag.** | **Cu.** | **Ni.** | **Zn.** | **Ti.** | **Mn.** |
|---|---|---|---|---|---|---|---|---|
| 3 | 37.70 | 0.00 | 0.00 | 40.30 | 15.00 | 7.00 | 0.00 | 0.00 |
| 4 | 37.60 | 0.00 | 0.00 | 38.40 | 17.00 | 7.00 | 0.00 | 0.00 |
| 5 | 37.60 | 0.00 | 0.00 | 36.40 | 19.00 | 7.00 | 0.00 | 0.00 |
| 8 | 41.70 | 0.00 | 0.00 | 34.00 | 17.75 | 6.55 | 0.00 | 0.00 |

**Tableau 1 : variantes proches de l'invention mais ne faisant pas partie de l'invention :**

| **N°** | **Au.** | **Pd.** | **Ag.** | **Cu.** | **Ni.** | **Zn.** | **Ti.** | **Mn.** |
|---|---|---|---|---|---|---|---|---|
| 0 | 37.57 | 2.00 | 9.00 | 31.83 | 9.30 | 10.30 | 0.00 | 0.00 |
| 1 | 37.70 | 0.00 | 0.00 | 30.80 | 19.00 | 12.00 | 0.00 | 0.50 |
| 6 | 29.15 | 0.00 | 0.00 | 41.33 | 21.57 | 7.95 | 0.00 | 0.00 |
| 7 | 54.20 | 0.00 | 0.00 | 26.70 | 14.00 | 5.10 | 0.00 | 0.00 |
| 2 | 37.70 | 0.00 | 0.00 | 31.27 | 19.00 | 12.00 | 0.03 | 0.00 |

L'alliage No 0 est un alliage de l'art antérieur qui n'est pas assez blanc par manque de nickel et les alliages No 1 et 2 réalisés et testés par la demanderesse fissurent lors de des traitements thermiques de recristallisation.

Différentes compositions de l'invention, à savoir les alliages Nos 3 à 8, ont été élaborées et testées en déformation pour répondre à la triple contrainte d'éclat, de blancheur et de capacité de déformation requise pour des alliages destinés à être utilisés dans le domaine horloger et de la bijouterie et y ont répondu de manière satisfaisante.

On trouvera dans le tableau 2 ci-dessous différentes propriétés des alliages selon les exemples No 0 à No 8 du tableau 1. Le tableau 2 donne en particulier les indications relatives à la dureté de l'alliage à l'état coulé, recuit et écroui ainsi qu'à la couleur mesurée dans un système de coordonnées à trois axes. Ce système de mesure à trois dimensions dénommé CIELab, CIE étant le sigle de la Commission Internationale de l'Eclairage et Lab les trois axes de coordonnées, l'axe L mesurant la composante blanc-noir (noir=0 ; blanc =100), l'axe a mesurant la composante rouge-vert (rouge = valeurs positives +a ; vert =valeurs négatives -a) et l'axe b mesurant la composante jaune-bleu (jaune = valeurs positives +b ; bleu =valeurs négatives -b). (cf. norme ISO7724 établie par la Commission Internationale de l'Eclairage).

**Tableau 2**

| **N°** | **L.** | **a*.** | **b*.** | **Hv coulé** | **Hv recuit** | **Hv écroui** | **Ecr.%** |
|---|---|---|---|---|---|---|---|
| 0 | 87.66 | 0.72 | 9.16 | 165 | 180 | 300 | 75 |
| 1 | 85.14 | -0.04 | 5.27 | 150 | 180 | 290 | 70 |
| 2 | 85.34 | 0.04 | 5.84 | 140 | 180 | 290 | 70 |
| 3 | 86.05 | 1.05 | 7.01 | 130 | 170 | 280 | 70 |
| 4 | 85.66 | 0.58 | 6.05 | 135 | 170 | 295 | 70 |
| 5 | 86.08 | 0.54 | 5.64 | 180 | 195 | 295 | 70 |

Il ressort du tableau 2 que l'alliage No 0 de l'art antérieur présente une forte composante b* qui lui confère un aspect jaunâtre non acceptable pour une application horlogère tandis que les alliages de l'invention No 3 à No 5 présentent une composante b* notablement inférieure rendant la composante jaunâtre de la couleur de l'alliage imperceptible à l'oeil nu. Les alliages No 1 et 2 répondent au critère esthétique en termes de couleur mais ne se laissent pas déformer mécaniquement à froid sans fissuration.

## Revendications

1. Procédé de fabrication d'un fil en alliage d'or de 8 à 11 carats coulé à un diamètre initial inférieur ou égal à 20 mm pour obtenir un fil d'un diamètre final, compris entre le diamètre initial coulé et 0.1 mm, **caractérisé en ce que**:
- (10) on effectue une composition d'alliage comportant, en pourcentage en masse du total:
Au entre 33,33% à 45,84%,
Zn entre 3,64% et 12,44%,
Cu entre 18,46% et 45,02%,
Ni entre 9,88% et 33,78 %,
et de 0,0 à 5,0% d'au moins un des éléments choisi parmi Ir, In, Ti, Si, Ga, Re,
et le total des teneurs des éléments dudit alliage étant limité à 100% par adaptation de la teneur en Cu,
en choisissant la composition en Au, Zn, Cu, Ni, dans une des quatre formulations qui suivent :
- première formulation :
- Au entre 37,50% et 37,70%,
- Zn entre 4,20% et 11,67%
- Cu entre 21,23% et 42,21%
- Ni entre 11,36% et 31,67%.
- deuxième formulation :
- Au entre 37,5 et 38,5%,
- Zn entre 4,2 et 11,5%,
- Cu entre 21,5 et 41,5%,
- Ni entre 11,5 et 31,2 %.
- troisième formulation :
- Au entre 41,67% et 42,50%,
- Zn entre 3,86% et 10,89%
- Cu entre 19,59% et 39,39%,
- Ni entre 10,49% et 29,55%.
- quatrième formulation :
- Au entre 33,33% à 45,84%,
- Zn entre 3,64% et 10,11%,
- Cu entre 18,46% et 36,58%,
- Ni entre 9,88% et 27,44 %,
- (11) on effectue la coulée d'une barre en coulée continue, dont la section est inscrite dans un diamètre de 8,0 à 20,0 mm ;
- (12) on lamine au fil ladite barre brute de coulée sous une section sensiblement rectangulaire, en tournant le produit intermédiaire obtenu d'un quart de tour avant chaque passe de laminage au fil, et on limite la déformation de la section à une valeur inférieure ou égale à 20% par passe,
- (13) on mesure la déformation cumulée sur le produit intermédiaire par rapport à la section initiale de ladite barre brute de coulée,
- (14) on cesse le laminage au fil quand la déformation cumulée de la section est comprise entre 60% et 75%, pour effectuer un recuit sur un produit intermédiaire de section intermédiaire, à une température comprise entre 600 °C et 650°C, pendant une durée de 20 à 30 minutes, sous atmosphère réductrice composée de N₂ et H₂, ledit recuit étant suivi d'un refroidissement sous gaz ou à l'eau ;
- (15) on reprend le laminage au fil avec les mêmes paramètres, on mesure la déformation cumulée sur le produit intermédiaire par rapport à ladite section intermédiaire, et on cesse le laminage au fil quand la déformation cumulée de la section, entre la section du produit intermédiaire et ladite section intermédiaire, est comprise entre 60% et 75%, pour effectuer un recuit, et on réitère le processus de laminage au fil, de mesure, et de recuit jusqu'à l'atteinte de la section de produit intermédiaire souhaitée,
- (16) on étire le produit intermédiaire pour ramener la section à un profil sensiblement circulaire et obtenir un fil profilé.

2. Procédé selon la revendication 1, **caractérisé en ce que**, lors du laminage au fil, on limite la déformation de la section à une valeur inférieure ou égale à 13% par passe.

3. Procédé selon la revendication 1 ou 2, **caractérisé en ce qu'**on limite à trois le nombre de dits recuits.

4. Procédé selon l'une des revendications 1 à 3, **caractérisé en ce qu'**on limite à trois le nombre de passes d'étirage.

5. Procédé selon l'une des revendications 1 à 4, **caractérisé en ce qu'**on redresse ledit fil obtenu par lesdites passes d'étirage.

6. Procédé selon l'une des revendications 1 à 5, **caractérisé en ce qu'**on coupe ledit fil profilé à longueur après son élaboration complète.

7. Procédé selon l'une des revendications 1 à 6, **caractérisé en ce qu'**on choisit ladite première formulation :
- Au entre 37,50% et 37,70%,
- Zn entre 4,20% et 11,67%
- Cu entre 21,23% et 42,21%
- Ni entre 11,36% et 31,67%.

8. Procédé selon l'une des revendications 1 à 6, **caractérisé en ce qu'**on choisit ladite deuxième formulation :
- Au entre 37,5 et 38,5%,
- Zn entre 4,2 et 11,5%,
- Cu entre 21,5 et 41,5%,
- Ni entre 11,5 et 31,2 %.

9. Procédé selon l'une des revendications 1 à 6, **caractérisé en ce qu'**on choisit ladite troisième formulation :
- Au entre 41,67% et 42,50%,
- Zn entre 3,86% et 10,89%
- Cu entre 19,59% et 39,39%,
- Ni entre 10,49% et 29,55%.

10. Procédé selon l'une des revendications 1 à 6, caractérisé en ce **caractérisé en ce qu'**on choisit ladite quatrième formulation :
- Au entre 33,33% à 45,84%,
- Zn entre 3,64% et 10,11%,
- Cu entre 18,46% et 36,58%,
- Ni entre 9,88% et 27,44 %.

11. Procédé selon l'une des revendications 1 à 10, **caractérisé en ce qu'**on incorpore, au sein de ladite composition d'alliage, au moins un des éléments Ir, Ti, Si, entre 0,002% et 1,000 % en pourcentage en masse du total.

12. Procédé selon l'une des revendications 1 à 10, **caractérisé en ce qu'**on incorpore, au sein de ladite composition d'alliage, du Si, entre 0,30% et 1,00 % en pourcentage en masse du total.

13. Procédé selon l'une des revendications 1 à 10, **caractérisé en ce qu'**on incorpore, au sein de ladite composition d'alliage, du Ti, entre 20 et 500 ppm.

14. Procédé selon l'une des revendications 1 à 10, **caractérisé en ce qu'**on incorpore, au sein de ladite composition d'alliage, du Re, entre 0,000% et 0,002 % en pourcentage en masse du total.

15. Procédé selon l'une des revendications 1 à 10, **caractérisé en ce qu'**on incorpore, au sein de ladite composition d'alliage, du In entre 1,00% et 4,00 % en pourcentage en masse du total.

16. Procédé selon l'une des revendications 1 à 15, **caractérisé en ce qu'**on transforme ledit fil par emboutissage pour former un cadran, ou une applique de cadran, ou une aiguille.

## Patentansprüche

1. Verfahren zum Herstellen eines Drahts aus einer Goldlegierung mit 8 bis 11 Karat, der gegossen ist mit einem Anfangsdurchmesser kleiner oder gleich 20 mm, um einen Draht mit einem Enddurchmesser zu erhalten, der zwischen dem gegossenen Anfangsdurchmesser und 0,1 mm liegt, **dadurch gekennzeichnet, dass**:
- (10) eine Legierungszusammensetzung hergestellt wird, die als prozentualen Anteil an der Gesamtmasse Folgendes enthält:
Au zwischen 33,33 % und 45,84 %,
Zn zwischen 3,64 % und 12,44 %,
Cu zwischen 18,46 % und 45,02 %,
Ni zwischen 9,88 % und 33,78 %,
und von 0,0 bis 5,0 % mindestens eines der Elemente, die ausgewählt sind aus Ir, In, Ti, Si, Ga, Re, wobei der Gesamtgehalt der Elemente der Legierung durch Anpassung des Gehalts an Cu auf 100 % begrenzt ist,
indem die Zusammensetzung aus Au, Zn, Cu und Ni gemäß einer der vier folgenden Formulierungen ausgewählt wird:
- erste Formulierung:
- Au zwischen 37,50 % und 37,70 %,
- Zn zwischen 4,20 % und 11,67 %,
- Cu zwischen 21,23 % und 42,21 %,
- Ni zwischen 11,36 % und 31,67 %,
- zweite Formulierung:
- Au zwischen 37,5 % und 38,5 %,
- Zn zwischen 4,2 % und 11,5 %,
- Cu zwischen 21,5 % und 41,5 %,
- Ni zwischen 11,5 % und 31,2 %,
- dritte Formulierung:
- Au zwischen 41,67 % und 42,50 %,
- Zn zwischen 3,86 % und 10,89 %,
- Cu zwischen 19,59 % und 39,39 %,
- Ni zwischen 10,49 % und 29,55 %,
- vierte Formulierung:
- Au zwischen 33,33 % und 45,84 %,
- Zn zwischen 3,64 % und 10,11 %,
- Cu zwischen 18,46 % und 36,58 %,
- Ni zwischen 9,88 % und 27,44 %,
- (11) das Gießen eines Stabs, dessen Querschnitt in einem Durchmesser von 8,0 bis 20,0 mm liegt, durch Stranggießen erfolgt;
- (12) der Rohstab gewalzt wird zu einem Draht mit einem im Wesentlichen rechteckigen Querschnitt durch Wenden des erhaltenen Zwischenprodukts um eine Viertelumdrehung vor jedem Drahtwalzdurchgang und Begrenzen der Verformung des Querschnitts auf einen Wert kleiner oder gleich 20 % pro Durchgang,
- (13) die kumulierte Verformung an dem Zwischenprodukt in Bezug auf den anfänglichen Querschnitt des gegossenen Rohstabs gemessen wird,
- (14) das Drahtwalzen beendet wird, wenn die kumulierte Verformung des Querschnitts im Bereich von 60 % bis 75 % liegt, um ein Glühen an einem Zwischenprodukt mit Zwischenquerschnitt bei einer Temperatur im Bereich von 600 °C bis 650 °C während einer Dauer von 20 bis 30 Minuten in einer reduzierenden Atmosphäre aus N₂ und H₂ auszuführen, wobei dem Glühen eine Abkühlung in einem Gas oder in Wasser folgt;
- (15) das Drahtwalzen mit den gleichen Parametern wieder aufgenommen wird, die kumulierte Verformung an dem Zwischenprodukt in Bezug auf den Zwischenquerschnitt gemessen wird und das Drahtwalzen beendet wird, wenn die kumulierte Verformung des Querschnitts zwischen dem Querschnitt des Zwischenprodukts und dem Zwischenquerschnitt im Bereich von 60 % bis 75 % liegt, um ein Glühen auszuführen, und Wiederholen des Prozesses des Drahtwalzens, des Messens und des Glühens, bis der gewünschte Querschnitt des Zwischenprodukts erreicht ist,
- (16) das Zwischenprodukt gestreckt wird, um den Querschnitt auf ein im Wesentlichen kreisförmiges Profil zurück zu bringen und um einen Profildraht zu erhalten.

2. Verfahren nach Anspruch 1, **dadurch gekennzeichnet, dass** bei dem Drahtwalzen die Verformung des Querschnitts pro Durchgang auf einen Wert kleiner oder gleich 13 % begrenzt wird.

3. Verfahren nach Anspruch 1 oder 2, **dadurch gekennzeichnet, dass** die Anzahl der Glühvorgänge auf 3 begrenzt ist.

4. Verfahren nach einem der Ansprüche 1 bis 3, **dadurch gekennzeichnet, dass** die Anzahl der Streckdurchgänge auf 3 begrenzt ist.

5. Verfahren nach einem der Ansprüche 1 bis 4, **dadurch gekennzeichnet, dass** der erhaltene Draht durch die Streckdurchgänge nachgerichtet wird.

6. Verfahren nach einem der Ansprüche 1 bis 5, **dadurch gekennzeichnet, dass** der Profildraht nach seiner vollständigen Bearbeitung auf Länge geschnitten wird.

7. Verfahren nach einem der Ansprüche 1 bis 6, **dadurch gekennzeichnet, dass** die erste Formulierung folgendermaßen ausgewählt wird:
- Au zwischen 37,50 % und 37,70 %,
- Zn zwischen 4,20 % und 11,67 %,
- Cu zwischen 21,23 % und 42,21 %,
- Ni zwischen 11,36 % und 31,67 %.

8. Verfahren nach einem der Ansprüche 1 bis 6, **dadurch gekennzeichnet, dass** die zweite Formulierung folgendermaßen ausgewählt wird:
- Au zwischen 37,5 % und 38,5 %,
- Zn zwischen 4,2 % und 11,5 %,
- Cu zwischen 21,5 % und 41,5 %,
- Ni zwischen 11,5 % und 31,2 %.

9. Verfahren nach einem der Ansprüche 1 bis 6, **dadurch gekennzeichnet, dass** die dritte Formulierung folgendermaßen ausgewählt wird:
- Au zwischen 41,67 % und 42,50 %,
- Zn zwischen 3,86 % und 10,89 %,
- Cu zwischen 19,59 % und 39,39 %,
- Ni zwischen 10,49 % und 29,55 %.

10. Verfahren nach einem der Ansprüche 1 bis 6, **dadurch gekennzeichnet, dass** die vierte Formulierung folgendermaßen ausgewählt wird:
- Au zwischen 33,33 % und 45,84 %,
- Zn zwischen 3,64 % und 10,11 %,
- Cu zwischen 18,46 % und 36,58 %,
- Ni zwischen 9,88 % und 27,44 %.

11. Verfahren nach einem der Ansprüche 1 bis 10, **dadurch gekennzeichnet, dass** in die Legierungszusammensetzung mindestens eines der Elemente Ir, Ti und Si mit einem prozentualen Anteil an der Gesamtmasse von 0,002 % bis 1,000 % aufgenommen wird.

12. Verfahren nach einem der Ansprüche 1 bis 10, **dadurch gekennzeichnet, dass** in die Legierungszusammensetzung Si mit einem prozentualen Anteil an der Gesamtmasse von 0,30 % bis 1,00 % aufgenommen wird.

13. Verfahren nach einem der Ansprüche 1 bis 10, **dadurch gekennzeichnet, dass** in die Legierungszusammensetzung Ti mit einem Anteil von 20 bis 500 ppm aufgenommen wird.

14. Verfahren nach einem der Ansprüche 1 bis 10, **dadurch gekennzeichnet, dass** in die Legierungszusammensetzung Re mit einem prozentualen Anteil an der Gesamtmasse von 0,000 % bis 0,002 % aufgenommen wird.

15. Verfahren nach einem der Ansprüche 1 bis 10, **dadurch gekennzeichnet, dass** in die Legierungszusammensetzung In mit einem prozentualen Anteil an der Gesamtmasse von 1,00 % bis 4,00 % aufgenommen wird.

16. Verfahren nach einem der Ansprüche 1 bis 15, **dadurch gekennzeichnet, dass** der Draht durch Ziehen umgestaltet wird zu einem Zifferblatt oder einer Zifferblattapplikation oder einem Zeiger.

## Claims

1. Method for manufacturing a cast 8 to 11 carat gold alloy wire having an initial diameter of less than or equal to 20 mm in order to obtain a wire having a final diameter between the cast initial diameter and 0.1 mm, **characterized in that**:
- (10) an alloy composition is prepared comprising, as percentages by mass of the total:
Au between 33.33% and 45.84%,
Zn between 3.64% and 12.44%,
Cu between 18.46% and 45.02%,
Ni between 9.88% and 33.78%,
and from 0.0 to 5.0% of at least one of the elements selected from Ir, In, Ti, Si, Ga, Re,
and the total of the contents of the elements of said alloy being limited to 100% by adjusting the Cu content,
by choosing the composition of Au, Zn, Cu, Ni from one of the four formulations that follow:
- first formulation:
- Au between 37.50% and 37.70%,
- Zn between 4.20% and 11.67%,
- Cu between 21.23% and 42.21%,
- Ni between 11.36% and 31.67%,
- second formulation:
- Au between 37.5% and 38.5%,
- Zn between 4.2% and 11.5%,
- Cu between 21.5% and 41.5%,
- Ni between 11.5% and 31.2%,
- third formulation:
- Au between 41.67% and 42.50%,
- Zn between 3.86% and 10.89%,
- Cu between 19.59% and 39.39%,
- Ni between 10.49% and 29.55%,
- fourth formulation:
- Au between 33.33% and 45.84%,
- Zn between 3.64% and 10.11%,
- Cu between 18.46% and 36.58%,
- Ni between 9.88% and 27.44%,
- (11) a bar is cast by continuous casting, the cross section of which is inscribed within a diameter of from 8.0 to 20.0 mm;
- (12) said as-cast bar is wire rolled with a substantially rectangular cross section, by turning the intermediate product obtained through a quarter-turn before each wire rolling pass, and the deformation of the cross section is limited to a value less than or equal to 20% per pass,
- (13) the cumulative deformation of the intermediate product compared to the initial cross section of said as-cast bar is measured,
- (14) the wire rolling is stopped when the cumulative deformation of the cross section is between 60% and 75%, in order to perform an annealing on an intermediate product of intermediate cross section, at a temperature between 600°C and 650°C, for a duration of from 20 to 30 minutes, under a reducing atmosphere composed of N₂ and H₂, said annealing being followed by gas or water cooling;
- (15) the wire rolling is restarted with the same parameters, the cumulative deformation of the intermediate product compared to said intermediate cross section is measured, and the wire rolling is stopped when the cumulative deformation of the cross section, between the cross section of the intermediate product and said intermediate cross section, is between 60% and 75%, in order to perform an annealing, and the wire rolling, measurement and annealing process is repeated until the desired intermediate product cross section is attained,
- (16) the intermediate product is drawn to return the cross section to a substantially circular profile and to obtain a profiled wire.

2. Method according to Claim 1, **characterized in that**, during the wire rolling, the deformation of the cross section is limited to a value less than or equal to 13% per pass.

3. Method according to Claim 1 or 2, **characterized in that** the number of said annealing operations is limited to three.

4. Method according to one of Claims 1 to 3, **characterized in that** the number of drawing passes is limited to three.

5. Method according to one of Claims 1 to 4, **characterized in that** said wire obtained via said drawing passes is straightened.

6. Method according to one of Claims 1 to 5, **characterized in that** said profiled wire is cut to length after the complete processing thereof.

7. Method according to one of Claims 1 to 6, **characterized in that** said first formulation is selected:
- Au between 37.50% and 37.70%,
- Zn between 4.20% and 11.67%,
- Cu between 21.23% and 42.21%,
- Ni between 11.36% and 31.67%.

8. Method according to one of Claims 1 to 6, **characterized in that** said second formulation is selected:
- Au between 37.5% and 38.5%,
- Zn between 4.2% and 11.5%,
- Cu between 21.5% and 41.5%,
- Ni between 11.5% and 31.2%.

9. Method according to one of Claims 1 to 6, **characterized in that** said third formulation is selected:
- Au between 41.67% and 42.50%,
- Zn between 3.86% and 10.89%,
- Cu between 19.59% and 39.39%,
- Ni between 10.49% and 29.55%.

10. Method according to one of Claims 1 to 6, **characterized in that** said fourth formulation is selected:
- Au between 33.33% and 45.84%,
- Zn between 3.64% and 10.11%,
- Cu between 18.46% and 36.58%,
- Ni between 9.88% and 27.44%.

11. Method according to one of Claims 1 to 10, **characterized in that** at least one of the elements Ir, Ti, Si, between 0.002% and 1.000% as percentages by mass of the total, is incorporated into said alloy composition.

12. Method according to one of Claims 1 to 10, **characterized in that** Si, between 0.30% and 1.00% as percentages by mass of the total, is incorporated into said alloy composition.

13. Method according to one of Claims 1 to 10, **characterized in that** Ti, between 20 and 500 ppm, is incorporated into said alloy composition.

14. Method according to one of Claims 1 to 10, **characterized in that** Re, between 0.000% and 0.002% as percentages by mass of the total, is incorporated into said alloy composition.

15. Method according to one of Claims 1 to 10, **characterized in that** In, between 1.00% and 4.00% as percentages by mass of the total, is incorporated into said alloy composition.

16. Method according to one of Claims 1 to 15, **characterized in that** said wire is transformed by stamping to form a dial, or a dial applique, or a hand.
